# EUROPÄISCHE PATENTSCHRIFT

(11) **EP 0 578 667 B1**
(45) Veröffentlichungstag und Bekanntmachung des Hinweises auf die Patenterteilung: **28.12.1994**
(21) Anmeldenummer: 92907069.6
(22) Anmeldetag: 25.03.1992
(51) Int. Cl.: E04C 2/16, E04C 2/34

(54) **BAUTEIL AUS VERHARZTEM ABSTANDSGEWEBE UND VERFAHREN ZUR AUSBILDUNG EINES HÜLLKÖRPERS**
COMPONENT MADE OF RESINIFIED SPACED-LAYER FABRIC, AND A METHOD OF PRODUCING A LAGGING
COMPOSANT EN TISSU RESINIFIE A COUCHES ESPACEES ET PROCEDE DE FABRICATION D'UN REVETEMENT

(30) Priorität: 05.04.1991 DE 9104141 U
(43) Veröffentlichungstag der Anmeldung: 19.01.1994
(73) Patentinhaber: Vorwerk & Co. Interholding GmbH, D-42216 Wuppertal (DE)
(72) Erfinder: HÖRSCH, Friedrich, D-7900 Ulm (DE)
(74) Vertreter: Müller, Enno, Dipl.-Ing.
(86) Internationale Anmeldenummer: EP9200659
(87) Internationale Veröffentlichungsnummer: WO9217661

(56) Entgegenhaltungen:
- EP-A- 0 299 308
- US-A- 4 330 811
- US-A- 4 921 751

## Beschreibung

Die Erfindung betrifft zunächst ein Bauteil bestehend aus einem ausgehärtet verharzten Abstandsgewebe aus einer technischen Faser wie Glasfaser, Aramidfaser oder dergleichen mit einer ersten und zweiten Lage, die flüssigkeitsdicht sind und über Zwischenstege beabstandet sind.

Ein solches Bauteil ist beispielsweise aus der europäischen Patentanmeldung 88 110 601.7 bekannt. Darüber hinaus ist auch noch auf die US-PS 3 481 427 hinzuweisen.

Insbesondere das aus der europäischen Patentanmeldung bekannte Bauteil hat sich in der Praxis bereits in vielfacher Hinsicht bewährt. So werden auch Auskleidungen von Hohlkörpern vorgenommen, beispielsweise Tanks, die etwa zu sanieren sind. Gerade bei Tankanlagen sind aber die Sicherheitsanforderungen sehr hoch. Einerseits müssen die Auskleidungsmittel beständig sein gegen die in den Tanks gelagerten Flüssigkeiten, beispielsweise Benzin, andererseits muß auch eine leichte Entflammbarkeit bzw. Explosionsgefahr solcher Stoffe berücksichtigt werden. Insbesondere in bezug auf letztere Anforderung ist eine Auskleidung auf der Basis eines Abstandsgewebes noch nicht in jeder Hinsicht zufriedenstellend.

Ausgehend von dem vorbeschriebenen Stand der Technik stellt sich der Erfindung die Aufgabe, ein Bauteil auf Basis eines Abstandsgewebes anzugeben, das insbesondere auch im Zusammenhang mit Behältern für leicht entzündliche und explosionsgefährdete Stoffe wie etwa Benzin geeignet ist.

Diese Aufgabe ist bei der im Anspruch 1 angegebenen Erfindung gelöst. Hierbei ist darauf abgestellt, daß in das Abstandsgewebe eingezogene leitfähige Fäden wechselnd zwischen den Lagen verlaufen. Diese leitfähigen Fäden, beispielsweise Kohlenstoffäden, verbinden die beiden Schichten zuverlässig elektrisch leitend miteinander. Dies bedeutet, daß eine etwa vorhandene elektrostatische Aufladung des Behälters zur Oberfläche der obersten Gewebelage hin abgeleitet wird. Durch geeignete Vorkehrungen kann also sichergestellt werden, daß sich praktisch keine Potentialdifferenz zur Erde ergibt. Diese Maßnahme macht überraschenderweise Auskleidungen auf der Basis von Abstandsgewebe auch geeignet für leicht entzündliche bzw. explosive Stoffe wie etwa Benzin. In weiterer Ausgestaltung ist vorgesehen, daß die Lagen des Abstandsgewebes zumindest im verharzten Zustand durchsichtig oder durchscheinend sind. Diese Durchsichtigkeit ermöglicht zunächst in einfacher Weise eine Überprüfung, ob sich die erwünschte Beabstandung tatsächlich bei der Auskleidung auch vollständig eingestellt hat. Bereiche, in denen die Beabstandung sich nicht eingestellt hat, erscheinen farblich abweichend, dunkler. Zwischen den beiden Lagen ist ein Hohlraum ausgebildet, der lediglich von den Zwischenstegen, welche die beiden Lagen verbinden, durchsetzt ist. Wenn die der Flüssigkeit zugekehrte innere Lage oder eine Tankwand etwa eine Undichtigkeit aufweist, dringt Flüssigkeit in den Hohlraum zwischen den beiden Lagen ein, welche eine Überwachungseinrichtung registriert.

Die Erfindung betrifft auch ein Verfahren zur Ausbildung eines Hüllkörpers, bevorzugt einer Innenhülle eines Hohlkörpers wie insbesondere eines Tanks, welche Innenhülle eine Leckage-Überwachung ermöglicht und gleichzeitig bei feuer-/explosionsgefährde ten Stoffen verwendbar ist. In diesem Zusammenhang schlägt die Erfindung die Aufbringung einer leitfähigen Harzmasse auf eine Behälterwand vor. Mit dieser Harzmasse wird ein elektrisch leitfähiges und nach dem Tränken mit Harz und Härten des Harzes durchsichtiges bez. durchscheinendes Abstandsgewebe, das eine erste und eine zweite Lage aufweist, die über Zwischenstege beabstandet sind, mit der Behälterwand verbunden. Das zum Tränken des Abstandsgewebes verwendete Laminierharz ist bevorzugt nicht mit Graphit- oder Kohlestoffasern leitfähig gemacht, um die Durchsichtigkeit des Abstandsgewebeslaminates zu erhalten. Nur damit ist es möglich, den Hohlraum vor dem Aufbringen weiterer leitfähiger Lagen auf Funktion visuell zu kontrollieren. Die zunächst -auf die Behälterwand- aufgebrachte Harzmasse kann insbesondere auch eine starke Farblichkeit aufweisen, beispielsweise kräftig rot sein. Dies um in der weiter oben bereits grundsätzlich erläuterten Weise eine Durchscheinbarkeit des Gewebes auszunutzen. Das Abstandsgewebe ist hierbei bevorzugt aufgebaut aus einer technischen Faser, wie beispielsweise Glasfaser. Darüber hinaus besitzt das Abstandsgewebe flottierend eingezogene leitfähige Fäden, wie beispielsweise Kohlenstoffäden. Diese leitfähigen Fäden ermöglichen eine Leckage-Überwachung beispielsweise schon durch eine Widerstandsmessung. Die leitfähigen Fäden wechseln zwischen den einzelnen Lagen, bevorzugt regelmäßig über die Länge des Abstandsgewebes. Wenn nun der Hohlraum zwischen den Lagen, der ansonsten lediglich von den Stützfäden durchsetzt ist, sich aufgrund einer Leckage mit Flüssigkeit füllt, wird der elektrische Widerstand schon wegen einer damit gegebenen Verkürzung der leitenden Strecke abnehmen. Dies natürlich auch abhängig von den elektrischen Eigenschaften der Flüssigkeit, hier aber einmal lediglich zur Verdeutlichung optimale Leitfähigkeit unterstellt. Auch wenn die etwa in den Hohlraum eindringende Flüssigkeit elektrisch schlecht leitend ist, wird sich in dem Widerstand eine charakteristische Änderung ergeben, welche Widerstandsänderung jedenfalls zur Leckage-Überwachung auch herangezogen werden kann. In Ausgestaltung ist vorgesehen, daß die obere Lage sodann nochmals mit einem besonders gut leitfähigen Harz überdeckt wird. Dies dient einerseits der Dichtigkeit des Hüllkörpers insgesamt, andererseits auch der zuverlässigen elektrischen Potentialgleichheit, welche obere Lage sodann geerdet werden kann.

Darüber hinaus betrifft die Erfindung auch ein Abstandsgewebe selbst, insbesondere auf Veloursgewebebasis, aus einem technischen Garn wie beispielsweise Glasfaser, das eine erste und eine zweite Lage aufweist, die über Zwischenstege beabstandet sind. Dieses Abstandsgewebe zeichnet sich durch einen flottierend eingewebten, zwischen den Lagen wechselnden, leitfähigen Faden aus. Es ist bevorzugt, daß der leitfähige Faden zusätzlich zu einem Verstärkungsfaden des Abstandsgewebes eingewebt ist. Alternativ hierzu kann der leitfähige Faden auch anstatt eines ohnehin in dem Abstandsgewebe vorhandenen Polfadens eingewebt sein. Darüber hinaus ist es möglich, daß der leitfähige Faden, der beispielsweise ein Kohlenstoffaden ist, teilweise bindungsüberspringend eingewebt ist.

Nachstehend ist die Erfindung des weiteren im einzelnen anhand der beigefügten Zeichnungen erläutert, die jedoch lediglich Ausführungsbeispiele darstellt. Hierbei zeigt:
- Fig. 1: eine perspektivische ausschnittsweise Darstellung eines Hüllkörpers aus einem Abstandsgewebe mit leitenden Fäden;
- Fig. 2: eine beispielshafte Bindung für das Abstandsgewebe;
- Fig. 3: eine weitere beispielhafte Bindung des Abstandsgewebes;
- Fig. 4: beipielhaft in perspektivischer Darstellung einen mit einem Hüllkörper auf Basis eines Abstandsgewebes ausgekleideten Tank;
- Fig. 4a: eine ausschnittsweise Vergrößerung aus Figur 4;
- Fig. 5: eine Verdeutlichung der Wirkung des Abstandsgewebes anhand einer Potentialdifferenzmessung.

Mit Bezug zu Figur 1 ist zunächst ein Teil 1 dargestellt, welches aus einem ausgehärtet verharzten Veloursgewebe besteht. Bezüglich der Einzelheiten wird auf die bereits eingangs erwähnte europäische Patentanmeldung 88 110 601.7 hingewiesen, der Offenbarungsgehalt welcher Patentanmeldung hiermit vollinhaltlich in die vorliegende Anmeldung eingeschlossen wird.

Durch die aushärtende Verharzung ergeben sich zwei plattenartige Lagen bzw. Schichten 2, 3. Insgesamt ist das Bauteil 1 durchscheinend. Dies ist von großer Bedeutung, wegen der Kontrolmöglichkeit der Beabstandung, wie weiter oben im einzelnen erläutert.

Wie in bezug auf die Figuren 2 und 3 nachstehend noch weiter im einzelnen beschrieben, sind in das dem Bauteil zugrunde liegende Gewebe leitfähige Fäden 4, 5 eingezogen. Beispielsweise handelt es sich um Kohlenstoffäden, während das Gewebe im übrigen beispielsweise aus Glasfaser besteht. Es kann aber auch aus Keramikfaser oder dergleichen nicht oder praktisch nicht leitfähigen Fasern bestehen. Die leitfähigen Fäden 4, 5, die grundsätzlich auch beispielsweise dünne metallische Drähte sein können, wechseln zwischen den Lagen 2 und 3. Beim Ausführungsbeispiel ersetzen die Fäden 4, 5 einen Polfaden, sind also vollständig in die Gewebestruktur im übrigen integriert.

In Figur 2 ist schematisch ein solches Gewebe wiedergegeben. Es sind auch hier die obere Lage 2 und die untere Lage 3 erkennbar. Der flottierende Polfaden 4 besteht hier aus einem leitfähigen Faden. Er ist mit jeweils drei Schußfäden 6 in der oberen Lage 2 bzw. der unteren Lage 3 verankert. Das grundlegende Gewebe ist ein Veloursgewebe. Der leitfähige Polfaden 4 kann zusätzlich zu den die Zwischenstege 11 (Fig. 1) bildenden Polfäden eingewebt sein oder einen solchen (teilweise) ersetzend.

Die Polfäden 6 werden im Abstand von 2 mm bis zu 20 mm oder mehr eingewebt. Dies kann mit den gleichen Polschäften erfolgen, welche für das Gewebe im übrigen Verwendung finden. Um in der Poleinbindung der leitenden Fäden unabhänig von den übrigen Polfäden zu sein -wenn nur einzelne Polfäden als leitende Fäden ausgebildet sind- empfiehlt es sich jedoch ein oder zwei separate Polschäfte einzusetzen. Damit können längere oder kürzere Flottierungen erreicht werden, wie dies insbesondere in Figur 3 dargestellt ist. Hier ist der Polfaden beispielsweise in der unteren Lage 3 zunächst mittels zwei Schußfäden verankert, überspringt sodann fünf Schußfäden, ist mit weiteren zwei Schußfäden in der unteren Lage verankert und wechselt sodann zur oberen Lage 2.

Mit Bezug zu Figur 4 wird verfahrensmäßig zur Ausbildung des Hüllkörpers wie folgt vorgegangen. Ein Behälter, hier ein Tank 7 wird innenseitig mit dem Abstandsgewebe 1 beschichtet. Zuvor wird die Innenfläche 8 der Behälterwand 9 mit einer gut leitfähigen Harzmasse bestrichen. In diese wird das Abstandsgewebe eingedrückt. Durch die im Harz befindlichen leitfähigen Zuschlagstoffe, beispielsweise Kohlenstoffpartikel, wird eine elektrisch leitfähige Verbindung zu dem Abstandsgewebe geschaffen. Im Abstandsgewebe sind dann wie bereits zuvor beschrieben rasterförmig oder linienförmig eingebrachte Metall- oder Kohlenstoffpolfäden 4 eingewoben, die beide Deckgewebelagen miteinander elektrisch verbinden. Nach dem Auflegen des Gewebes und einem evtl. Anhärten im Bereich senkrechter und überhängender Tankpartien, wird das Gewebe mit einem transparenten Laminierharz imprägniert. Ein Überschuß an Laminierharz kann ausgequetscht werden oder es kann sogleich eine entsprechend definierte Menge eingebracht werden. In jedem Fall stellt sich das Abstandsgewebe selbsttätig zurück. Es wird eine Anhärtung des Laminierharzes abgewartet und sodann evtl. durch weitere Schichten die Innenwand (innere Schicht) verstärkt. Auch dafür wird ein ebenfalls rasterförmig mit leitfähigen Fäden ausgestattetes Gewebe verwendet. Als Abschlußschicht wird nochmals stark leitfähiges Deckharz aufgestrichen, um die Oberfläche der Tankwand besonders gut elektrisch leitfähig auszuführen. Der Hohlraum, der sich aufgrund des Abstandsgewebes ausbildet, muß visuell kontrolliert werden können. Aufgrund der bereits weiter vorn erläuterten Durchsichtigkeit bzw. Durchscheinbarkeit des Gewebes können Bereiche festgestellt werden, wo evtl. beispielsweise der Hohlraum nicht ausgebildet ist, wo z. B. die Lagen aneinander anliegen oder der Hohlraum mit Harz gefüllt ist.

In Figur 5 ist dargestellt, welcher Erfolg mit der beschriebenen Erfindung erreicht werden kann. Zwischen der Behälterwand 9 und einer Oberschicht der Innenwand 10 kann in einfacher Weise die Potentialdifferenz gemessen werden. Aufgrund der beschriebenen Verfahrensweise stellt sich ein Widerstand ein, der < 10 ⁵ Ohm liegt. Beispielsweise ist für die Gefahrengüter der Gefahrenklasse AI, AII und B festgelegt, daß der Widerstand < 10 ⁸ Ohm sein soll. Diese geforderte Grenze wird also deutlich unterschritten.

Die in der vorstehenden Beschreibung, der Zeichnung und den Ansprüchen offenbarten Merkmale der Erfindung können sowohl einzeln als auch in beliebiger Kombination für die Verwirklichung der Erfindung von Bedeutung sein. Alle offenbarten Merkmale sind erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen.

## Patentansprüche

1. Bauteil (1) bestehend aus einem ausgehärtet verharzten Abstandsgewebe aus technischen Fasern, die nicht oder praktisch nicht leitfähig sind, wie Glasfaser, Keramikfaser oder dergleichen, mit einer ersten und zweiten Lage (2, 3), die flüssigkeitsdicht sind und über Zwischenstege (11) beabstandet sind, dadurch gekennzeichnet, daß in das Abstandsgewebe eingezogenge leitfähige Fäden (4, 5) wechselnd zwischen den Lagen (2, 3) verlaufen.

2. Bauteil nach Anspruch 1, dadurch gekennzeichnet, daß die Lagen (2, 3) zumindest im verharzten Zustand durchsichtig oder durchscheinend sind.

3. Verfahren zur Ausbildung eines Hüllkörpers, bevorzugt einer Innenhülle eines Hohlkörpers wie insbesondere eines Tanks (7), welche Innenhülle eine Leckage-Überwachung ermöglicht und gleichzeitig bei feuer-/explosionsgefährdeten Stoffen verwendbar ist, gekennzeichnet durch Aufbringung einer leitfähigen Harzmasse auf eine Behälterwand (9), vermittels welcher Harzmasse ein elektrisch leitfähiges und durchsichtiges/durchscheinendes Abstandsgewebe (1), das eine erste und eine zweite Lage (2, 3) aufweist, die über Zwischenstege (11) beabstandet sind, mit der Behälterwand (9) verbunden wird, und Imprägnieren des Abstandsgewebes mit einer die Durchsichtigkeit/Durchscheinbarkeit nicht aufhebenden und zur Aushärtung des Abstandsgewebes führenden Harzmasse, wobei das Abstandsgewebe mit leitfähigen, zwischen den Lagen (2, 3) wechselnden Verbindungsfäden (4, 5) versehen ist.

4. Verfahren nach Anspruch 3, dadurch gekennzeichnet, daß die obere, nicht unmittelbar mit der Behälterwand (9) verbundene Lage (2) nochmals mit einem besonders gut leitfähigen Harz (10) überdeckt wird.

5. Abstandsgewebe, insbesondere Veloursgewebe, aus einem technischen Garn wie Glasfaser, Aramidfaser, Keramikfaser oder dergleichen, das eine erste und eine zweite Lage (2, 3) aufweist, die über Zwischenstege (11) beabstandet sind, gekennzeichnet durch einen flottierend eingewebten, zwischen den Lagen wechselnden leitfähigen Faden (4, 5).

6. Abstandsgewebe nach Anspruch 5, dadurch gekennzeichnet, daß der leitfähige Faden (4, 5) zusätzlich zu einem Verstärkungsfaden des Abstandsgewebes eingewebt ist.

7. Abstandgewebe nach einem der Ansprüche 5 oder 6, dadurch gekennzeichnet, daß der leitfähige Faden (4, 5) teilweise bindungsüberspringend eingewebt ist.

## Claims

1. Structural member (1) consisting of a hardened resinified spacer fabric made of industrial fibres which are not or practically not conductive, such as glass fibre, ceramic fibre or the like, with first and second layers (2, 3) which are liquid-tight and spaced apart by intermediate webs (11), characterised in that conductive threads (4, 5) drawn into the spacer fabric run alternately between the layers (2, 3).

2. Structural member according to claim 1, characterised in that the layers (2, 3) at least in the resinified state are transparent or translucent.

3. Method for constructing a sheathing body, preferably an inner sheath of a hollow body such as in particular a tank (7), which inner sheath allows leakage monitoring and at the same time can be used with materials which are a fire/explosion hazard, characterised by applying a conductive resin compound to a container wall (9), by means of which resin compound an electrically conductive and transparent/translucent spacer fabric (1) comprising first and second layers (2, 3) which are spaced apart by intermediate webs (11) is connected to the container wall (9), and impregnation of the spacer fabric with a resin compound which does not eliminate the transparency/translucency and leads to hardening of the spacer fabric, wherein the spacer fabric is provided with conductive connecting threads (4, 5) alternating between the layers (2, 3).

4. Method according to claim 3, characterised in that the upper layer (2) which is not directly connected to the container wall (9) is again covered with a particularly highly conductive resin (10).

5. Spacer fabric, in particular pile fabric, made of an industrial yarn such as glass fibre, aramide fibre, ceramic fibre or the like, comprising first and second layers (2, 3) which are spaced apart by intermediate webs (11), characterised by a conductive thread (4, 5) woven in in floating relationship and alternating between the layers.

6. Spacer fabric according to claim 5, characterised in that the conductive thread (4, 5) is woven in in addition to a reinforcing thread of the spacer fabric.

7. Spacer fabric according to either of claims 5 or 6, characterised in that the conductive thread (4, 5) is woven in, partly skipping the weave.

## Revendications

1. Composant (1) consistant en un tissu à couches espacées résinifié durci en fibres techniques, qui ne sont pas ou pratiquement pas conductrices, telles que des fibres de verre, des fibres de céramiques ou analogues, comportant une première et une deuxième couches (2, 3), lesquelles sont étanches aux fluides et sont maintenues espacées par des barrettes intercalaires (11), caractérisé en ce que des fils conducteurs (4, 5) insérés dans le tissu à couches espacées s'étendent alternativement entre les couches (2, 3).

2. Composant selon la revendication (1), caractérisé en ce que les couches (2, 3) sont transparentes ou translucides au moins à l'état durci.

3. Procédé pour la fabrication d'un corps creux, en particulier de la gaine intérieure d'un corps creux comme notamment un réservoir (7), cette gaine intérieure permettant une surveillance des fuites et étant aussi utilisable pour des matières présentant des risques de combustion et d'explosion, caractérisé en ce qu'on dépose une masse de résine conductrice sur une paroi de récipient (9), masse de résine au moyen de laquelle on relie à la paroi de récipient (9) un tissu à couches espacées (1) électriquement conducteur et transparent/translucide, lequel comporte une première et une deuxième couches (2, 3), qui sont maintenues espacées par des barrettes intercalaires (11), et en ce qu'on imprègne le tissu à couches espacées par une masse de résine ne supprimant pas la transparence/translucidité du tissu à couches espacées et conduisant au durcissement de ce dernier, des fils de liaison conducteurs (4, 5) étant prévus alternativement entre les couches (2, 3).

4. Procédé selon la revendication 3, caractérisé en ce que la couche supérieure (2), qui n'est pas directement reliée à la paroi de récipient (9), est une fois encore recouverte d'une résine (10) particulièrement bonne conductrice.

5. Tissu à couches espacées, en particulier tissu de velours, en un fil technique, tel que fibre de verre, fibre d'aramide, fibre de céramique ou analogue, qui comporte une première et une deuxième couches (2, 3), lesquelles sont maintenues espacées par des barrettes intercalaires (11), caractérisé par un fil conducteur (4, 5), tissé lâche alternativement entre les couches.

6. Tissu à couches espacées selon la revendication 5, caractérisé en ce que le fil conducteur (4, 5) est tissé additionnellement à un fil de renfort du tissu à couches espacées.

7. Tissu à couches espacées selon l'une des revendications 5 ou 6, caractérisé en ce que le fil conducteur (4, 5) est tissé en partie selon une armure à fil sauté.
